# EUROPÄISCHE PATENTANMELDUNG

(11) **EP 0 324 038 A1**
(43) Veröffentlichungstag der Anmeldung: **19.07.1989**
(21) Anmeldenummer: 88100269.5
(22) Anmeldetag: 12.01.1988
(51) Int. Cl.: B27N 7/00, B44C 1/24

(54) **Verfahren zur Herstellung einer Möbelfrontplatte sowie nach diesem Verfahren hergestellte Möbelfrontplatte**

(71) Anmelder: VD-Werkstätten GmbH & Co. KG, D-32107 Bad Salzuflen (DE)
(72) Erfinder: Vietmeyer, Adolf, D-4902 Bad Salzuflen 1 (DE)
(74) Vertreter: Stracke, Alexander, Dipl.-Ing.

(57) **Zusammenfassung**

Eine zunächst ebene, im wesentlichen aus zerkleinertem Holz und Bindemitteln bestehende Platte im Form einer mitteldichten Faserplatte (MDF-Platte) (1) mit einer Dichte von etwa 550 bis 570 kg/m³ wird unter Druck und Wärmezufuhr, beispielsweise mittels einer Prägewerkzeuges (2), in ihrer Oberfläche reliefartig verformt und gleichzeitig nachverdichtet, und zwar auf etwa 750 kg/m³.

Damit wird eine mechanisch hoch belastbare und insbesondere im Kantenbereich leicht bearbeitbare und versiegelbare Möbelfrontplatte geschaffen.

Eine derartige Möbelfrontplatte in Form einer MDF-Platte mit einer Dichte von etwa 750 kg/m³ weist saubere und dichte Kanten auf, die beispielsweise durch Lackieren endgültig versiegelt werden können.

## Beschreibung

Die vorliegende Erfindung betrifft ein Verfahren zur Herstellung einer Möbelfrontplatte, wobei eine im wesentliche aus zerkleinertem Holz und Bindemitteln bestehende, zunächst ebene Platte unter Druck und Wärmezufuhr in ihrer Oberfläche reliefartig verformt und gleichzeitig auf eine gegenüber ihrem ursprünglichen Zustand größere Dichte nachverdichtet wird.

Die Erfindung bezieht sich weiterhin auf eine nach diesem Verfahren hergestellte Möbelfrontplatte.

Ein Verfahren der gattungsgemäßen Art ist in der EP 0 164 650 beschrieben.

Bei dem dort offenbarten Verfahren wird ausgegangen von einer Spanplatte. Diese Spanplatte weist zunächst eine Dichte von etwa 400 bis 450 kg/m³ auf. Durch entsprechenden Druck wird diese Spanplatte auf etwa 70 bis 85 % ihres ursprünglichen Volumens nachverdichtet, so daß die Dichte der Spanplatte anschließend etwa 550 bis 600 kg/m³ beträgt.

Damit wird eine Möbelfrontplatte erhalten, die die im Möbelbau erforderliche mechanische Festigkeit aufweist.

Durch die Verwendung einer Spanplatte ist es bei einer nach dem bekannten Verfahren hergestellten Möbelfrontplatte noch erforderlich, den Kantenbereich in geeigneter Weise nachbearbeiten zu müssen. Dies erfolgt entweder durch das Anbringen von vorgefertigten PVC- oder Laminat-Kantenleisten oder durch das Anbringen von Polyesterkanten.

Der vorliegenden Erfindung liegt die Aufgabe zugrunde, ein Verfahren der gattungsgemäßen Art aufzuzeigen, mittels dessen eine Möbelfrontplatte hergestellt werden kann, die eine einfachere und preiswertere Kantenbearbeitung ermöglicht als nach dem bislang bekannten Stand der Technik.

Diese Aufgabe wird gelöst durch die Verwendung einer mitteldichten Faserplatte (MDF-Platte) mit einer ursprünglichen Dichte von etwa 550 bis 570 kg/m³, die während des Verformungsvorganges auf etwa 750 kg/m³ nachverdichtet wird.

Mit dem erfindungsgemäßen Verfahren wird die Herstellung einer Möbelfrontplatte ermöglicht, deren umlaufenden Kanten in denkbar einfacher Art udn Weise bearbeitet werden können. So ist es beispielsweise aufgrund der Eigenschaften von mitteldichten Faserplatten, die im folgenden durchgängig als MDF-Platten bezeichnet werden, möglich, die umlaufenden Kanten einer erfindungsgemäß hergestellten Möbelfrontplatte durch einfaches Lackieren zu versiegeln, was bei aus Spanplatten hergestellten Möbelfrontplatten aufgrund der vergleichsweise groben und offenporigen Oberflächenstruktur nicht denkbar ist.

MDF-Platten weisen eine sehr glatte und weitestgehend geschlossene Oberflächenstruktur auf, dies umsomehr, wenn derartige MDF-Platten eine Dichte von etwa 750 kg/m³ aufweisen, so wie dies nach dem erfindungsgemäßen Verfahren vorgesehen ist.

Eine nach dem erfindungsgemäßen Verfahren hergestellte Möbelfrontplatte kann auch durch Fräsen im Kantenbereich beliebig profiliert werden und nach dieser Profilierung durch einen einfachen Lackiervorgang einwandfrei versiegelt werden.

In wirtschaftlicher Hinsicht bringt das erfindungsgemäße Verfahren den Vorteil mitsich, daß die Kosten einer derartigen Möbelfrontplatte inklusive der notwendigen Kantenbearbeitung um 20 bis 30 % unter denjenigen Kosten liegen, die vergleichsweise für eine Möbelfrontplatte auf der Basis einer Spanplatte anfallen.

Eine vorteilhafte Weiterentwicklung des erfindungsgemäßen Verfahrens besteht darin, daß in ansich bekannter Weise auf die zunächst ebene MDF-Platte zumindest auf eine Seite eine Lackgrundierung oder eine Deckfolie oder Furnier aufgelegt und die Lackgrundierung, die Folie oder das Furnier während des Verformungs- und Verdichtungsvorganges mit der MDF-Platte verbunden wird.
Durch diesen vorteilhaften Verfahrensschritt wird zumindest eine Seite der Möbelfrontplatte ohne zusätzlichen Arbeitsgang mit einer dekorativen Oberfläche versehen, so daß diesbezüglich keinerlei Nachbearbeitung erforderlich ist.

Eine nach dem erfindungsgemäßen Verfahren hergestellte Möbelfrontplatte mit reliefartig verformter Oberfläche ist dadurch gekennzeichnet, daß sie aus einer MDF-Platte mit einer Dichte von etwa 750 kg/m³ besteht.

Eine derartige Möbelfrontplatte weist für den Möbelbau hervorragende mechanische Eigenschaften auf und läßt sich insbesondere im Kantenbereich in äußerst wirtschaftlicher Weise bearbeiten und versiegeln.

Weitere Merkmale der Erfindung sind Gegenstand weiterer Unteransprüche.

Anhand der beigefügten Zeichnungen wird das erfindungsgemäße Verfahren ebenso wie eine nach diesem Verfahren hergestellte Möbelfrontplatte näher beschrieben.

Es zeigen:
Fig. 1 einen schematisch dargestellten Querschnitt einer zu verformenden Platte aus zerkleinertem Holz und Bindemitteln
Fig. 2 einen der Fig. 1 entsprechenden Teilschnitt mit auf beiden Seiten der Platte aufgelegten Folien
Fig. 3 eine schematische Darstellung der beidseitig mit Folien versehenen Platte nach dem Einlegen in ein Prägewerkzeug
Fig. 4 einen schematisch dargestellten Schnitt durch die geprägte und nachverdichtete Platte
Fig. 5 bis 10 schematisch dargestellte Teilschnitte durch erfindungsgemäße Möbelfrontplatten mit unterschiedlichen Verformungsstrukturen und/oder verschiedenartig ausgebildeten Seitenkanten.

Aus den Fig. 1 bis 4 gehen die prinzipiellen Schritte des erfindungsgemäßen Verfahrens deutlich hervor.

Eine zunächst ebene, im wesentlichen aus zerkleinertem Holz und Bindemitteln bestehende, mitteldichte Faserplatte, die im folgenden als MDF-Platte 1 bezeichnet wird, wird in einem Prägewerkzeug 2 unter Druck und Wärmezufuhr in ihrer Oberfläche reliefartig verformt und gleichzeitig auf eine gegenüber ihrem ursprünglichen Zustand größere Dichte nachverdichtet.

Dabei beträgt die Dichte der MDF-Platte 1 im ursprünglichen Zustand etwa 550 bis 570 kg/m³ und die Dichte nach dem Verformungsvorgang beträgt etwa 750 kg/m³.

Vorteilhafterweise werden vor dem Verdichtungs- und Verformungsvorgang mindestens auf eine Seite der Platte 1 Lackgrundierung oder Folien oder Furniere 3 aufgelegt und diese Folien oder Furniere 3 während des Verformungs- und Verdichtungsvorganges mit der MDF-Platte 1 verbunden.

Sofern Folien 3 verwendet werden, ist es sinnvoll, mehrschichtige Folien zu verwenden, wobei dann die jeweils äußerste Lage aus einer lackierfähigen Folie 4 bestehen sollte.

Die zunächst eine Dichte von etwa 550 bis 570 kg/m³ aufweisende MDF-Platte 1 ist nach dem Verdichtungs- und Verformungsvorgang auf etwa 750 kg/m³ nachverdichtet und weist damit äußerst gute, mechanische Eigenschaften auf und ist im Möbelbau somit uneingeschränkt verwendbar, da an derart hochverdichteten Möbelfromtplatten Scharniere od.dgl. einwandfrei sicher und in tragfähigerweise befestigt werden können.

Ein weiterer Vorteil der erfindungsgemäßen Möbelfrontplat te, die insgesamt mit dem Bezugszeichen 5 versehen ist, besteht darin, daß deren Kanten äußerst sauber und bezüglich der Oberfläche äußerst dicht sind, so daß diese Kanten durch Lackieren optimal versiegelt werden können.

So zeigen beispielsweise die Fig. 5 bis 10 Möbelfrontplatten 5, deren Kanten 6 geschliffen oder durch Fräsen profiliert sind, wobei nach dem Schleifen oder Fräsen diese Kanten 6 lackiert werden.

Die vorteilhafte Eigenschaft der hochverdichteten MDF-Platte 1 liegt gerade darin, daß deren Oberflächen, insbesondere auch im Bereich der Kanten 6, äußerst sauber und dicht sind, so daß die einfache Bearbeitung der Kanten 6 möglich ist.

Das Anbringen von vorgefetigten Kunststoff-Kanten oder Angießen von Polyester-Kanten mit entsprechenden Mehrkosten kann somit völlig entfallen.

Der Verformungs- und Verdichtungsvorgang der zunächst ebenen MDF-Platte 1 wird vorteilhafterweise in einem Temperaturbereich zwischen 70 bis 200° C durchgeführt.

## Patentansprüche

1. Verfahren zur Herstellung einer Möbelfrontplatte, wobei eine im wesentlichen aus zerkleinertem Holz und Bindemitteln bestehende, zunächst ebene Platte unter Druck und Wärmezufuhr in ihrer Oberfläche reliefartig verformt und gleichzeitig auf eine gegenüber ihrem ursprünglichen Zustand größere Dichte nachverdichtet wird, **gekennzeichnet durch** die Verwendung einer mitteldichten Faserplatte (MDF-Platte) (1) mit einer ursprünglichen Dichte von etwa 550 bis 570 kg/m³, die während des Verformungsvorganges auf etwa 750 kg/m³ nachverdichtet wird.

2. Verfahren nach Anspruch 1, dadurch gekennzeichnet, daß in ansich bekannter Weise auf die zunächst ebene MDF-Platte (1) zumindest auf eine Seite eine Lackgrundierung, eine Deckfolie oder ein Furnier (3) aufgelegt und die Lackgrundierung, die Folie oder das Furnier (3) während des Verformungs- und Verdichtungsvorganges mit der MDF-Platte (1) verbunden wird.

3. Verfahren nach Anspruch 1 oder 2, dadurch gekennzeichnet, daß die Verformung und Verdichtung der MDF-Platte (1) in einem Temperaturbereich von etwa 70 bis 200° C durchgeführt wird.

4. Nach dem Verfahren nach Anspruch 1 hergestellte Möbelfrontplatte mit reliefartig verformter Oberfläche, dadurch gekennzeichnet, daß sie aus einer MDF-Platte (1) mit einer Dichte von etwa 750 kg/m³ besteht.

5. Möbelfrontplatte nach Anspruch 4, dadurch gekennzeichnet, daß auf zumindest einer Seite eine Folie oder ein Furnier (3) mit der MDF-Platte (1) fest verbunden ist.

6. Möbelfrontplatte nach Anspruch 5, dadurch gekennzeichnet, daß bei der Verwendung einer Folie (3) eine mehrschichtige Folie (3) verwendet ist, deren äußere Schicht aus einer lackierfähigen Folie (4) besteht.
